# EUROPÄISCHE PATENTSCHRIFT

(11) **EP 0 468 225 B1**
(45) Veröffentlichungstag und Bekanntmachung des Hinweises auf die Patenterteilung: **02.09.1992**
(21) Anmeldenummer: 91110734.0
(22) Anmeldetag: 28.06.1991
(51) Int. Cl.: B65D 23/08

(54) **Aluminium-freie Umhüllungen für Gefässe aller Art und Flaschen**
Envelopes without aluminium for all kinds of containers and bottles
Enveloppes sans aluminium pour toutes sortes de récipients et pour bouteilles

(30) Priorität: 26.07.1990 DE 4023714
(43) Veröffentlichungstag der Anmeldung: 29.01.1992
(73) Patentinhaber: WANFRIED-DRUCK KALDEN GMBH, D-37281 Wanfried (DE)
(72) Erfinder: Kalden, Wolf-Arthur, Dipl.-Ing., W-3442 Wanfried 1 (DE)
(74) Vertreter: Jahn-Held, Wilhelm W. Dr.Dr.-Ing. Dipl.-Chem.

(56) Entgegenhaltungen:
- DE-A- 3 343 105
- DE-C- 156 604
- GB-A- 772 562

## Beschreibung

Durch Einwegflaschen und durch Recyclieren von Gefässen und Flaschen fuhren darauf angebrachte Umhüllungen aus Aluminium- (Al)- Folien durch deren Auflösen mit alkalischen Reinigungsflüssigkeiten oder durch Hydrolyse zur Bildung von wasserlöslichen Aluminaten, wie Na[Al(OH)₄], und dadurch zur Belastung der Umwelt, insbesondere der Gewässer.

Sofern Aluminate aus Abwässern vor dem Einleiten in Vorfluter mit wässrigem Ammoniak,NH₄OH, ausgefällt werden, entsteht ein schlecht filtrierbares Hydroxid, Al(OH)₃. Der Einsatz dieses Fällungsmittels führt zu einer weiteren Belastung der Wasserläufe durch die Stickstoff-Komponente.

Auch das Ausrühren mit Kohlensäure, CO₂, ist technologisch aufwendig. Es entsteht ein gelförmiges Fällungsprodukt, das schlecht zu entwässern ist.

Diese Nachteile durch das Entstehen von löslichen Al- Verbindungen und durch die Notwendigkeit von Aufbereitungsstufen werden durch die Alumiminium- freie Umhüllungen der Erfindung vermieden.

Die Patentschrift DE-C-156604 beschreibt ein Verfahren zur Herstellung von Flaschen- und Gefässhülsen aus mit Leimdämpfen weich gemachter Wellpappe.

Diese Hülsen werden im gedämpften Zustand vollständig um die Flaschen und Gefässe herumgelegt. um diese dadurch stossfest für die Handhabung zu machen.

Dieser ältere Stand der Technik hat sich nicht in die Praxis einführen können, denn beim Herumlegen lässt sich Einreissen und Faltenbildung nicht vermeiden.

Durch die Dicke der Pappe besteht nur eine geringe Durchlässigkeit für das Erweichungswasser. Es wird dadurch die Trocknung unregelmässig, und diese erfolgt wegen der Menge des Leimwassers zu langsam.

Ein erheblicher Nachteil besteht darin, dass sich beim Ablösen der Umhüllung in alkalischer Phase eine feinteilige, faserige, breiförmige Masse bildet, die schlecht und nur langsam filtrierbar ist.

Dagegen besteht die Umhüllung der Erfindung aus dünnem Kreppapier einer Dicke von nur 0,20- 0,35 mm. Das Erweichen mit Wasser ist nicht erforderlich. Es wird vielmehr das Anpassen der Umhüllungen an die Gefässe und Flaschen durch den bestimmten Faserverlauf und durch die definierte Dehnung quer zur Längsrichtung der Gefässe durch Elastizität erzielt.

Die Umhüllungen der Erfindung sind praktisch falten- und rissfrei,und diese können durch rasches Herausdiffundieren der geringen Wassermenge aus der Leimdispersion gleichmässig getrocknet werden.

Beim Ablösen zur Entsorgung bleibt diese Umhüllung nur um den Hals der Gefässe als Einheit erhalten und kann dadurch leicht abgetrennt werden. Die definierte Krepphöhe gestattet auch ein Bedrucken vor dem Ankleben.

Gegenstand der Erfindung ist ein Verfahren zur Herstellung aluminium-freier Umhüllungen für Gefässe aller Art und für Flaschen nach dem Oberbegriff des Anspruches 1 (siehe DE-C-156604).

Es ist die Aufgabe der Erfindung aluminiumfreie Umhüllungen mit dem Verfahren der Erfindung herzustellen, die eine technologisch einfache Entsorgung gestatten.

Die Lösung der Aufgabe der Erfindung ist im kennzeichnenden Teil des Anspruches 1 definiert.

Diese ist dadurch gekennzeichnet,dass hydrophobes, praktisch nassfestes und laugenfestes Kreppapier mit einem Verlauf der Fasern quer zur Kreppung und mit einer Dehnung quer zur Längsrichtung des Gefässes oder der Flasche zwischen 10 bis 2o % und mit einer Krepphöhe zwischen 0,20 bis 0,30 mm bei einer Dicke zwischen 0,20 bis 0,35 mm verwendet wird und das Kreppapier vor dem Andrücken angeklebt wird.

Die weitere und bevorzugte Ausgestaltung der erfindungsgeeräßen Lösung ist in den Unteransprüchen definiert.

Die Lösung der Aufgabe der Erfindung ist auch dadurch gekennzeichnet, dass Kreppapier mit einer Dehnung quer zur Längsrichtung des Gefässes oder der Flasche zwischen 12 bis 14 % verwendet wird.

Das Verfahren der Erfindung ist auch dadurch gekennzeichnet, dass das Kreppapier mit einer Krepphöhe zwischen 0,25 bis 0,27 mm bei einer Dicke zwischen 0,26 bis 0,30 mm verwendet wird.

Das Verfahren der Erfindung ist ferner dadurch gekennzeichnet, dass das Kreppapier mit einem Flächengewicht zwischen 60 bis 120 g/m² verwendet wird, und dadurch, dass dieses mit einem Flächengewicht zwischen 70 bis 85 g/m² verwendet wird.

Dieses ist auch dadurch gekennzeichnet, dass Kreppapier mit einer Bruchlast in Querrichtung zur Kreppung zwischen 20 bis 35 Nmm und/oder mit einer Bruchlast in Längsrichtung zur Kreppung zwischen 25 bis 35 Nmm verwendet wird.

Dieses ist auch noch dadurch gekennzeichnet, dass Kreppapier mit einer Bruchlast in Querrichtung zur Kreppung zwischen 25 bis 30 Nmm und/oder mit einer Bruchlast in Längsrichtung zur Kreppung zwischen 28 bis 30 Nmm verwendet wird.

Dieses ist weiter dadurch gekennzeichnet, dass Kreppapier mit einer Luftdurchlässigkeit nach Gurley zwischen 3,0 bis 5,0 sec/ 100 ml verwendet wird, und zwischen 3,2 bis 4,0 sec/ 100 ml verwendet wird.

Das Verfahren der Erfindung ist auch dadurch gekennzeichnet, dass die Umhüllungen vor dem Ankleben mit Druckfarbe oder mit schwermetallfreiem Perlglanzpigment auf Unterdruckfarbe bedruckt werden.

Dieses ist weiter dadurch gekennzeichnet, dass die Umhüllungen auf Flaschenhälse von Getränkeflaschen wie Bierflaschen mit zylindrischer Form, oder mit konischer, oder mit kontinuierlicher Verbreiterung des Radius in Richtung zum Flaschen boden oder zur Bauchung angeklebt werden und dadurch, dass die Umhüllungen unterhalb eines Verschlusses mit Abstand zu diesem oder bis zu dessen unteren Rand angeklebt werden und dadurch, dass die Umhüllungen einen Zuschnitt aufweisen, der über den Verschluss mit einer solchen Höhe hinausragt, dass diese praktisch fest anliegend eingefaltet und angeklebt wird.

Ein technischer Effekt der Aluminium- freien Umhüllungen der Erfindung beruht auf der Kombination essentieller Merkmale durch die feste Anpressung im Trockenzustand an die unterschiedlichen Raumformen der Gefässe aller Art und Flaschen unter praktischer Vermeidung der Bildung von Faltungen.

Dieser technische Effekt ist wesentlich durch die Elastizität des nassfesten und Laugenfesten Kreppapiers, ausgedrückt als Dehnung in % zu den Gefässen oder Flaschen, bewirkt.

Sofern dieser Wert zu niedrig ist, wird die Faltenbildung nicht sicher ausgeschlossen, und es entstehen dadurch Ausschuss bei den gefüllten Flaschen.

Sofern dieser Wert zu hoch ist, ist das sichere Anlegen der Umhüllungen an die unterschiedliche Oberfläche der Gefäss- und Flaschenhälse nicht gegeben.

Nur der erfundene, ausgewählte kritische Bereich der Dehnung des Kreppapieres gestattet sicher die optimale Geschmeidigkeit zur Anpassung an die verschieden ausgebildeten Formen der Oberfläche der Gefässe und Flaschen.

Unter einer Längsdehnung von beispielsweise 14% wird die Ausdehnung der Länge von 100 auf 114 mm verstanden.

Ein anderer technischer Effekt der Aluminium- freien Umhüllungen der Gefässe und Flaschen basiert auf der Höhe der Kreppung der Umhüllung. Unter der Krepphöhe wird der Abstand zwischen dem oberen und unteren Punkt,also zwischen dem Wölbungsberg und Wölbungstal in mm verstanden.

Wenn der kritische Bereich überschritten wird, besteht bei der technischen Druckgeschwindigkeit keine ausreichend gleichmässige Bedruckung der Umhüllungen in der Druckmaschine.

Wenn der kritische Wert unterschritten wird, ist die Längsdehnung bzw. die Querdehnung des Kreppapieres nicht zur Anpassung an die Oberfläche der Gefässe oder Flaschen geeignet.

Es tritt beispielsweise am unteren Ende ein Abstand auf, der nicht zum Ankleben führt.

Ein anderer technischer Effekt wird durch das Flächengewicht gebildet.Wenn dieses zu gering ist, besteht keine ausreichende Festigkeit des Kreppapiers, wenn dieses zu gross ist, dann fehlt dem Kreppapier die Elastizität zur Anpassung an die Oberfläche der Gefässe oder Flaschen.

Ein anderer technischer Effekt liegt in der Luftdurchlässigkeit des Kreppapieres.Wenn diese zu gering ist, dann kann die flüssige,insbesondere die wässrige Phase der Dispersion des Klebemittels nicht für die Praxis ausreichend aus dem Kreppapier diffundieren.

Wenn die Luftdurchlässigkeit zu gross ist, dann besteht für die Praxis keine ausreichende Festigkeit des Kreppapiers.

Unter Luftdurchlässigkeit wird die Messung nach Gurley verstanden. Diese ist in ihrer Definition in ISO- Norm 3687 veröffentlicht.

Unter weiteren Begriffen der Umhüllungen für Gefässe und Flaschen der Erfindung werden folgende Definitionen verstanden:
- Dicke: DIN 53105,Teil 1
- Flächengewicht: DIN 53104,Teil I
- Bruchlast: DIN 53112,Teil 1.

Unter Dehnung des Kreppapiers der Erfindung wird die Zunahme der Länge in % zur Länge vor der Dehnung verstanden.

Zum Ankleben werden für sich bekannte Leimdispersionen verwendet, deren flüssige, wie wässrige Phase, aus dem Kreppapier herausdiffundiert und verdunstet.

Das Andrücken der Umhüllungen erfolgt maschinell mittels Bürsten, oder Schwämme, oder Rollen.

Aluminium-freie Umhüllungen gemäss der Erfindung (Nr.1 und 2) und solche mit ungeeigneten Parametern (3 und 4) sind nachstehend beschrieben:

Die Gegenüberstellung der Umhüllungen aus Kreppapier gemäss der Erfindung, Nr. 1 und 2, zu ungeeigneten Umhüllungen, Nr. 3 und 4, bestätigt, dass die technische Eignung zur Lösung der Aufgabe der Erfindung sich überraschend aus der Kombination der Parameter ergibt.

Erst wenn diese Kombination als Auswahl essentieller Parameter erfunden ist, kann die Aufgabe der Erfindung sicher gelöst werden.

Die Umhüllungen für Gefässe aller Art und für Flaschen der Erfindung bietet den technischen Vorteil der Substitution von Leichtmetallfolie aus Aluminium mit der gleichen Eignung für die sichere und dauerhafte Verwendung zum Aufkleben und Andrücken auf die geformten Oberflächen dieser Gegenstände.

Die Umhüllung der Erfindung aus Kreppapier verhindert die Belastung der Umwelt, insbesondere der Wasserläufe,und damit auch der Böden durch die Verrottung zur C- Quelle für die mikrobielle Zersetzung zu Humusprodukt.

## Patentansprüche

1. Verfahren zur Herstellung aluminiumfreier Umhüllungen für Gefässe mit einer in Längsrichtung gewölbten Oberfläche, wie z.B. Flaschen, wobei die Umhüllungen an die gewölbte Oberfläche des Gefässes oder der Flasche praktisch faltenfrei angelegt und danach angedrückt werden, dadurch gekennzeichnet, dass hydrophobes, praktisch nassfestes und laugenfestes Kreppapier mit einem Verlauf der Fasern quer zur Kreppung und mit einer Dehnung quer zur Längsrichtung des Gefässes oder der Flasche zwischen 10 bis 2o % und mit einer Krepphöhe zwischen 0,20 bis 0,30 mm bei einer Dicke zwischen 0,20 bis 0,35 mm verwendet wird und das Kreppapier vor dem Andrucken angeklebt wird.

2. Verfahren nach Anspruch 1, dadurch gekennzeichnet,dass Kreppapier mit einer Dehnung quer zur Längsrichtung des Gefässes oder der Flasche zwischen 12 bis 14 % verwendet wird.

3. Verfahren nach Anspruch 1, dadurch gekennzeichnet, dass Kreppapier mit einer Krepphöhe zwischen 0,25 bis 0,27 mm bei einer Dicke zwischen 0,26 bis 0,30 mm verwendet wird.

4. Verfahren nach Anspruch 1, dadurch gekennzeichnet, dass Kreppapier mit einem Flächengewicht zwischen 60 bis 120 g/m² verwendet wird.

5. Verfahren nach Anspruch 1, dadurch gekennzeichnet, dass Kreppapier mit einem Flächengewicht zwischen 70 bis 85 g/m² verwendet wird.

6. Verfahren nach Anspruch 1, dadurch gekennzeichnet, dass Kreppapier mit einer Bruchlast in Querrichtung zur Kreppung zwischen 20 bis 35 Nmm und/ oder mit einer Bruchlast in Längsrichtung zur Kreppung zwischen 25 bis 35 Nmm verwendet wird.

7. Verfahren nach Anspruch 1, dadurch gekennzeichnet, dass Kreppapier mit einer Bruchlast in Querrichtung zur Kreppung zwischen 25 bis 30 Nmm und/ oder mit einer Bruchlast in Längsrichtung zur Kreppung zwischen 28 bis 30 Nmm verwendet wird.

8. Verfahren nach Anspruch 1, dadurch gekennzeichnet, dass Kreppapier mit einer Luftdurchlässigkeit nach Gurley zwischen 3,0 bis 5,0 sec / 100 ml verwendet wird.

9. Verfahren nach Anspruch 1, dadurch gekennzeichnet, dass Kreppapier mit einer Luftdurchlässigkeit nach Gurley zwischen 3,2 bis 4,0 sec/ 1oo ml verwendet wird.

10. Verfahren nach einem oder mehreren der Ansprüche 1 bis 9, dadurch gekennzeichnet, dass die Umhüllungen vor dem Ankleben mit Druckfarbe oder mit schwermetallfreiem Perlglanzpigment auf Unterdruckfarbe bedruckt werden.

11. Verfahren nach einem oder mehreren der Ansprüche 1 bis 10,dadurch gekennzeichnet, dass die Umhüllungen auf Flaschenhälse von Getränkeflaschen wie Bierflaschen mit zylindrischer Form, oder mit konischer, oder mit kontinuierlicher Verbreiterung des Radius in Richtung zum Flaschenboden oder zur Bauchung angeklebt werden.

12. Verfahren nach einem oder mehreren der Ansprüche 1 bis 11,dadurch gekennzeichnet, dass die Umhüllungen unterhalb eines Verschlusses mit Abstand zu diesem oder bis zu dessen unteren Rand angeklebt werden.

13. Verfahren nach einem oder mehreren der Ansprüche 1 bis 12, dadurch gekennzeichnet, dass die Umhüllungen einen Zuschnitt aufweisen, der über den Verschluss mit einer solchen Höhe hinausragt, dass diese praktisch fest anliegend eingefaltet und angeklebt wird.

## Claims

1. A method for producing aluminium-free coverings for vessels having a surface which is curved in the longitudinal direction, such as bottles, the coverings being laid practically without folds against the curved surface of the vessel or the bottle and then pressed on, characterised in that hydrophobic, practically wet-strength and alkali-resistant crepe paper with a flow of fibres transversely to the creping and with an expansion transversely to the longitudinal direction of the vessel or the bottle of between 10 and 20% and with a crepe height of between 0.20 and 0.30 mm with a thickness of between 0.20 and 0.35 mm is used and the crepe paper is glued on before pressing-on.

2. A method according to Claim 1, characterised in that crepe paper having an expansion transversely to the longitudinal direction of the vessel or the bottle of between 12 and 14% is used.

3. A method according to Claim 1, characterised in that crepe paper having a crepe height of between 0.25 and 0.27 mm with a thickness of between 0.26 and 0.30 mm is used.

4. A method according to Claim 1, characterised in that crepe paper having a basis weight of between 60 and 120 g/m² is used.

5. A method according to Claim 1, characterised in that crepe paper having a basis weight of between 70 and 85 g/m² is used.

6. A method according to Claim 1, characterised in that crepe paper having a breaking load in the transverse direction to the creping of between 20 and 35 Nmm and/or having a breaking load in the longitudinal direction to the creping of between 25 and 35 Nmm is used.

7. A method according to Claim 1, characterised in that crepe paper having a breaking load in the transverse direction to the creping of between 25 and 30 Nmm and/or having a breaking load in the longitudinal direction to the creping of between 28 and 30 Nmm is used.

8. A method according to Claim 1, characterised in that crepe paper having an air permeability according to Gurley of between 3.0 and 5.0 sec/100 ml is used.

9. A method according to Claim 1, characterised in that crepe paper having an air permeability according to Gurley of between 3.2 and 4.0 sec/100 ml is used.

10. A method according to one or more of Claims 1 to 9, characterised in that the coverings, before being glued on, are printed with printing ink or with pearl lustre pigment which is free of heavy metal on under-printing ink.

11. A method according to one or more of Claims 1 to 10, characterised in that the coverings are glued on to bottle necks of drinks bottles such as beer bottles having a cylindrical shape, or having a conical or a continuous widening of the radius towards the bottom of the bottle or to the bulge.

12. A method according to one or more of Claims 1 to 11, characterised in that the coverings are glued on beneath a stopper at a distance thereto or up to the lower edge thereof.

13. A method according to one or more of Claims 1 to 12, characterised in that the coverings have a blank which projects past the stopper with such a height that it is folded in and glued on lying practically securely.

## Revendications

1. Procédé de fabrication d'emballages sans aluminium, pour récipients à surface bombée dans la direction longitudinale, comme par exemple des bouteilles, les emballages étant posés pratiquement sans plis sur la surface bombée du récipient ou de la bouteille et étant ensuite pressés, **caractérisé en** **ce que** l'on utilise du papier crêpé hydrophobe, pratiquement résistant à l'humidité et aux lessives, dont l'extension des fibres est transversale à celle du crêpage dont l'allongement transversal à la direction longitudinale du récipient ou de la bouteille est de 10 à 20 % et dont la hauteur du crêpage est de 0,20 à 0,30 mm pour une épaisseur de 0,20 à 0,35 mm, le papier crêpé étant collé avant la pression.

2. Procédé selon la revendication 1, **caractérisé en ce que** l'on utilise un papier crêpé avec un allongement transversal à la direction longitudinale du récipient ou de la bouteille valant de 12 à 14 %.

3. Procédé selon la revendication 1, **caractérisé en ce que** l'on utilise un papier crêpé dont la hauteur de crêpage vaut de 0,25 à 0,27 mm, pour une épaisseur de 0,26 à 0,30 mm.

4. Procédé selon la revendication 1, **caractérisé en ce que** l'on utilise du papier crêpé d'un grammage de 30 à 120 g/m².

5. Procédé selon la revendication 1, **caractérisé en ce que** l'on utilise du papier crêpé d'un grammage de 70 à 85 g/m².

6. Procédé selon la revendication 1, **caractérisé en ce que** l'on utilise un papier crêpé présentant une résistance à la rupture dans la direction transversale au crêpage valant entre 20 et 35 Nmm et/ou une résistance à la rupture dans la direction longitudinale du crêpage valant entre 25 et 35 Nmm.

7. Procédé selon la revendication 1, **caractérisé en ce que** l'on utilise un papier crêpé présentant une résistance à la rupture dans la direction transversale au crêpage valant entre 25 et 30 Nmm et/ou une résistance à la rupture dans la direction longitudinale du crêpage valant entre 28 et 30 Nmm.

8. Procédé selon la revendication 1, **caractérisé en ce que** l'on utilise un papier crêpé présentant une porosité Gurley à l'air valant entre 3,0 et 5,0 sec/100 ml.

9. Procédé selon la revendication 1, **caractérisé en ce que** l'on utilise un papier crêpé présentant une porosité Gurley à l'air valant entre 3,2 et 4,0 sec/100 ml.

10. Procédé selon l'une des revendications 1 à 9, **caractérisé en ce que** les emballages sont, avant le collage, imprimés sur une encre d'impression de fond, au moyen d'encres d'imprimerie ou de pigment brillant perlé dépourvu de métaux lourds.

11. Procédé selon l'une ou plusieurs des revendications 1 à 10, **caractérisé** **en ce que** les emballages sont collés sur le goulot de bouteilles à boissons telles que bouteilles de bière de forme cylindrique, conique ou dont le rayon s'élargit en direction du fond ou du ventre de la bouteille.

12. Procédé selon l'une ou plusieurs des revendications 1 à 11, **caractérisé** **en ce que** les emballages sont collées en-dessous d'une fermeture, à distance de celle-ci ou du bord inférieur de celle-ci.

13. Procédé selon l'une ou plusieurs des revendications 1 à 12, **caractérisé** **en ce que** les emballages présentent une découpe qui déborde au-dessus de la fermeture sur une hauteur telle que cette découpe repose fixement sur la fermeture, par pliage et collage.
